# DEMANDE DE BREVET EUROPEEN

(11) **EP 1 178 125 A2**
(43) Date de publication de la demande: **06.02.2002**
(21) Numéro de dépôt: 01113630.6
(22) Date de dépôt: 15.10.1996
(51) Int. Cl.: C22C 21/06, C22F 1/047

(54) **Alliage AlMg pour constructions soudées à caractéristiques mécaniques améliorées**

(30) Priorité: 18.10.1995 FR 9512466
(62) Demande divisionnaire de: 96420311.1
(71) Demandeur: Pechiney Rhenalu, 75116 Paris (FR)
(72) Inventeur: Hoffmann, Jean-Luc, 67150 Matzenheim (FR); Raynaud, Guy-Michel, Ravenswood, WV 26164 (US); Schmidt, Martin-Peter, 38140 La Murette (FR); Ribes, Hervé, 63500 Issoire (FR)
(74) Mandataire: Mougeot, Jean-Claude

(57) **Abrégé**

L'invention concerne des tôles pour constructions soudées en alliage AlMg présentant une résistance à la rupture Rₘ > 275 MPa, un allongement A > 17,5% et un produit A x Rₘ > 6500 de composition (% en poids):
Mg: 4,2 - 4,8 Mn: < 0,5 Zn < 0,4
Fe < 0,45 Si < 0,30 et éventuellement:
Cr < 0,15 Cu < 0,25 Ti < 0,20 Zr < 0,20 autres éléments < 0,05 chacun et < 0,15 au total, balance Al, avec la relation: Mn + Zn < 0,7.

Les tôles selon l'invention sont destinées notamment à la fabrication de citernes ferroviaires ou routières, de conteneurs de transport et de roues de véhicules.

## Description

### Domaine technique

L'invention concerne le domaine techique des tôles en alliage d'aluminium du type AlMg et plus particulièrement en alliage 5083 ou 5086 selon la norme EN 573-3, destinées à des constructions soudées telles que des réservoirs fixes ou mobiles et notamment des citernes de transport routier ou ferroviaire de matières solides ou liquides.

### Problème posé

Pour augmenter la résistance mécanique des constructions soudées tout en diminuant leur poids, il est intéressant de disposer d'alliages offrant par rapport aux alliages 5083 ou 5086 actuellement utilisés, des caractéristiques mécaniques améliorées sans rien perdre sur les autres propriétés d'emploi telles que la soudabilité, la résistance à la corrosion ou la formabilité.

Les deux caractéristiques mécaniques qui, selon les principes de construction mécanique connues de l'homme de métier, doivent être optimisées pour assurer un comportement plastique convenable des structures en alliage d'aluminium, sont l'allongement à la rupture A et la résistance à la rupture Rₘ. Pour les alliages AlMg, ces deux caractéristiques ont des tendances d'évolution contraires lorsqu'on modifie la composition de l'alliage et un compromis doit être trouvé pour chaque type d'application. C'est pourquoi, pour calculer le comportement des structures sous une déformation plastique rapide, par exemple en cas d'avarie, on utilise généralement pour ces alliages le produit A x Rₘ, dès lors que A et Rₘ présentent chacun des valeurs minimales convenables.

Le but de la présente invention est donc d'améliorer ce compromis entre l'allongement et la résistance à la rupture tout en assurant une tenue à la corrosion satisfaisante et une gamme de fabrication aussi simple et fiable que possible.

### Art antérieur

La demande de brevet japonais JP 06-212373 montre des exemples de tôles en alliage AlMgMn présentant un bon compromis entre l'allongement et la résistance, mais la fabrication par laminage à chaud requiert une température minimale de sortie du laminoir de 450°C, ce qui oblige à une cadence de fabrication rapide et une lubrification minimale et ne permet donc pas une fabrication fiable et économique de bandes.

La demande de brevet japonais JP 06-93365 montre également des tôles en alliage AlMgMn ayant des caractéristiques mécaniques répondant à l'objectif visé, mais leur fabrication fait intervenir une gamme compliquée et coûteuse, comportant un laminage à chaud suivi d'un- recuit intermédiaire, d'un laminage à tiède et d'un recuit final.

### Objet de l'invention

La demanderesse a mis en évidence un domaine de composition étroit à l'intérieur des fourchettes de composition des alliages 5083 et 5086 permettant de répondre aux objectifs visés pour les caractéristiques mécaniques et d'utiliser une gamme de fabrication fiable et économique.

Les tôles pour constructions soudées selon l'invention sont réalisées en alliage AlMg de composition suivante (% en poids):
Mg: 4,2 - 4,8 Mn: < 0,5 Zn: < 0,4
Fe < 0,45 Si < 0,30 et éventuellement
Cr: < 0,15 Cu < 0,25 Ti < 0,20 Zr < 0,20
autres éléments < 0,05 chacun et 0,20 au total, balance Al,
avec la relation Mn + Zn < 0,7 (de préférence < 0,6),
et présentent une résistance à la rupture Rm > 275 MPa, un allongement A > 17,5% et un produit Rₘ x A > 6500 (Rₘ exprimé en MPa et A en %).

La teneur en zinc est comprise de préférence entre 0,07 et 0,2%. La teneur en fer est comprise de préférence entre 0,20 et 0,45% et supérieure à la moitié de la teneur en manganèse.

Les tôles selon l'invention sont fabriquées par coulée semi-continue de préférence sans recuit final et par laminage à chaud avec une température de sortie du laminoir comprise entre 300 et 370°C, et de préférence entre 320 et 360°C.

Une composition particulièrement avantageuse de l'alliage selon l'invention, conduisant à des tôles présentant une résistance à la rupture Rₘ > 275 MPa, un allongement A > 22% et un produit A x Rₘ > 7000, est la suivante:
Mg: 4,2 - 4,7 Mn: 0,20 - 0,40 Zn: 0,07 - 0,20
Fe: 0,20 - 0,45 Si < 0,25 Cr < 0,15 Cu < 0,15
Ti < 0,10 Zr < 0,10 autres éléments < 0,05 chacun et < 0,15 au total, balance Al.

### Description de l'invention

Le rôle du magnésium et du manganèse comme éléments d'addition est bien connu. Le magnésium assure une bonne résistance mécanique, mais une teneur trop élevée diminue la résistance à la corrosion, ce qui limiterait l'utilisation des réservoirs fabriqués avec de tels alliages.

Le manganèse améliore à la résistance à la traction, mais une teneur trop élevée conduit à une diminution de l'allongement.

Il est connu également que le zinc, en présence de manganèse, améliore la résistance à la rupture, mais la demanderesse a trouvé, de manière surprenante, que, pour les teneurs choisies en magnésium et manganèse, le produit A x Rₘ dépendait de la somme Mn + Zn plutôt que des teneurs individuelles en Mn et Zn, et que ce produit était nettement amélioré lorsque la somme Mn + Zn était inférieure à 0,7, et, de préférence, à 0,6%.

Dans le domaine de composition retenu pour Mg, Mn et Zn, une addition de chrome, à condition qu'elle ne dépasse pas 0,15%, permet d'augmenter à la fois l'allongement A et la résistance à la corrosion, et une addition de cuivre inférieure à 0,25% conduit à une augmentation de Rₘ.

La teneur en fer doit se situer en dessous de 0,45% afin d'éviter la formation de phases primaires dont la présence entraîne une détérioration inacceptable des caractéristiques mécaniques de la tôle. Toutefois, dans le domaine de composition retenu pour les éléments Mg, Mn et Zn, la demanderesse a mis en évidence de manière surprenante qu'il est avantageux de choisir une teneur en fer proche de 0,45%, car lors de la coulée, la quasi-totalité du fer forme des précipités eutectiques de type AlMnFe. On constate, ce qui est contraire à ce qu'on observe habituellement, qu'une forte fraction de ces précipités eutectiques améliore la ductilité de la tôle et qu'il est souhaitable que cette fraction soit d'au moins 0,7%. En même temps, toujours pour avoir une ductilité élevée, la fraction de dispersoïdes au manganèse dans la tôle finale doit rester faible, de préférence au-dessous de 1,5 fois la fraction d'eutectiques, ce qui s'exprime par la relation Fe > 0,5Mn.

Les fractions volumiques de précipités eutectiques et de dispersoïdes sont mesurées par les fractions surfaciques calculées sur des micrographies par des techniques métallographiques bien connues, par exemple par microscopie électronique à balayage et analyse d'images sur une coupe polie d'un échantillon de tôle.

Cette possibilité de choisir une teneur en fer pas trop basse permet de choisir un métal de base moins pur et donc moins cher, tout en ayant de bonnes caractéristiques mécaniques.

Avec la composition selon l'invention, il est possible d'obtenir des tôles d'épaisseur > 2 mm présentant une résistance à la rupture Rₘ > 275 MPa, un allongement A > 17,5% et un produit A x Rₘ > 6500, par laminage sans recuit final à une température > 250°C, et, plus particulièrement, par laminage à chaud et en grande largeur, par exemple > 2200 mm. Pour des raisons de fiabilité industrielle, il est préférable que la température en sortie du laminoir à chaud soit inférieure à 400°C, et, de préférence, à 370°C, voire à 350°C.

Les tôles selon l'invention peuvent être utilisées pour des constructions soudées, telles que des réservoirs fixes ou mobiles, par exemple des citernes ferroviaires ou routières, mais aussi des conteneurs de transport routier, ferroviaire et/ou maritime, ainsi que des roues soudées et/ou forgées pour automobile ou camion. Ces tôles peuvent être soudées par tous les moyens habituellement utilisés pour ce type d'alliage, en particulier par soudage bout à bout à l'aide d'un procédé MIG ou TIG et avec un chanfrein de l'ordre de 45° sur environ les 2/3 de l'épaisseur. Il est avantageux, pour toutes ces applications, de pouvoir disposer de tôles de grande largeur, en particulier de largeur supérieure à 2200 mm.

L'intérêt de disposer de tôles à caractéristiques mécaniques améliorées est particulièrement grand dans le cas de citernes routières destinées au transport de matières dangereuses, qui doivent présenter un comportement plastique convenable en cas d'accident.

### Exemples

On a élaboré des alliages ayant les compositions indiquées au tableau 1, par coulée semi-continue de plaques. Après un réchauffage pendant 20 h à une température supérieure à 500°C, celles-ci ont été laminées à chaud jusqu'à une épaisseur finale de 6 mm. La température de sortie du laminoir était de 340°C.

Les alliages 0 à 4, 10 et 13 ont une composition hors invention (l'alliage 0 représentant une composition de 5083), les autres alliages une composition selon l'invention.

On a mesuré sur ces tôles la résistance à la rupture Rₘ et l'allongement A. Sur des micrographies réalisées par microscopie optique, on a mesuré également les fractions surfaciques de précipités eutectiques et de dispersoïdes. Ces résultats sont rassemblés au tableau 1 et montrent que, pour les compositions selon l'invention, on a toujours Rₘ > 275 MPa, A > 17,5% et leur produit > 6500.

On constate de plus qu'avec la composition plus étroite mentionnée plus haut, à savoir:
Mg: 4,2 - 4,7 Mn: 0,20 - 0,40 Zn: 0,07 - 0,20
Fe: 0,20 - 0,45 Si < 0,25 Cr < 0,15 Cu < 0,15
Ti < 0,10 Zr < 0,10
on obtient des tôles présentant un produit A x Rₘ toujours supérieur à 7000 et, le plus souvent, supérieur à 7400 (cf. références 14, 18 à 23).

Des essais de soudage MIG réalisés par soudage bout à bout MIG avec un chanfrein de 45° sur les 2/3 de l'épaisseur ont montré une soudabilité semblable à celle des tôles en alliages 5083 et 5086 de composition habituelle.

## Revendications

1. Tôle pour construction soudée en alliage AlMg d'épaisseur > 2 mm, élaborée par coulée semi-continue, présentant une résistance à la rupture Rₘ > 275 MPa, un allongement A > 17,5% et un produit A x Rₘ > 6500, de composition (% en poids):
Mg: 4,2 - 4,8 Mn: < 0,5 Zn: < 0,4
0,20 < Fe < 0,45 Si < 0,30 et éventuellement:
Cr < 0,15 Cu < 0,25 Ti < 0,20 Zr < 0,20
autres éléments < 0,05 chacun et < 0,15 au total,
balance Al, avec la relation: Mn + Zn < 0,7.

2. Tôle selon la revendication 1 dans laquelle l'alliage a une composition telle que Mn + Zn < 0,6.

3. Tôle selon l'une des revendications 1 et 2 dans laquelle l'alliage a une composition telle que Zn: 0,07 - 0,2

4. Tôle selon l'une des revendications 1 à 3 dans laquelle l'alliage a une composition telle que 0,20 < Fe < 0,45.

5. Tôle pour construction soudée selon la revendication 4 présentant une résistance à la rupture Rₘ > 275 MPa, un allongement > 22% et un produit A x Rₘ > 7000, et de préférence > 7400, de composition (% en poids):
Mg: 4,2 - 4,7 Mn: 0,20 - 0,40 Zn: 0,07 - 0,20
Fe: 0,20 - 0,45 Si < 0,25 Cr < 0,15 Cu < 0,15
Ti < 0,10 Zr < 0,10 autres éléments < 0,05 chacun et
0,15 au total, balance Al.

6. Tôle selon l'une des revendications 1 à 5 dans laquelle %Fe > 0,5%Mn.

7. Tôle selon l'une des revendications 1 à 6 pour laquelle la fraction volumique des précipités eutectiques est supérieure à 0,7%

8. Tôle selon l'une des revendications 1 à 7 telle que la fraction volumique des dispersoïdes est inférieure à 1,5 fois la fraction des eutectiques.

9. Tôle selon l'une quelconque des revendications 1 à 8, **caractérisée en ce que** la tôle est fabriquée sans recuit final.

10. Tôle selon la revendication 9, **caractérisée en ce que** la tôle est fabriquée par laminage à chaud avec une température de sortie du laminoir comprise entre 300 et 370°C.

11. Tôle selon la revendication 10, **caractérisée en ce que** la température de sortie du laminoir à chaud est comprise entre 320°C et 360°C.

12. Tôle selon l'une des revendications 10 ou 11, **caractérisée en ce que** la largeur de la tôle est supérieure à 2200 mm.

13. Utilisation d'une tôle selon l'une quelconque des revendications 1 à 12 pour la fabrication de citernes routières ou ferroviaires.

14. Utilisation de tôles selon l'une quelconque des revendications 1 à 12 pour la fabrication de conteneurs de transport routier, ferroviaire et/ou maritime.

15. Utilisation de tôles selon l'une quelconque des revendications 1 à 12 pour la fabrication de roues de voiture ou de camion soudées et/ou forgées.

16. Utilisation de tôles selon l'une quelconque des revendications 1 à 12 pour des constructions soudées par procédé MIG ou TIG avec un chanfrein de l'ordre de 45° sur environ les 2/3 de l'épaisseur.
